# EUROPÄISCHE PATENTSCHRIFT

(11) **EP 0 384 506 B1**
(45) Veröffentlichungstag und Bekanntmachung des Hinweises auf die Patenterteilung: **20.07.1994**
(21) Anmeldenummer: 90200247.6
(22) Anmeldetag: 26.01.1990
(51) Int. Cl.: D21H 19/62, D21H 19/56

(54) **Verfahren zum Beschichten von Finish-Folien und Endloskanten**
Process for coating finishing and continuous-edge foils
Procédé de revêtement de feuilles de finition et de bandes sans fin

(30) Priorität: 21.02.1989 DE 3905268
(43) Veröffentlichungstag der Anmeldung: 29.08.1990
(73) Patentinhaber: BASF Lacke + Farben AG, 48165 Münster-Hiltrup (DE)
(72) Erfinder: Dickerhof, Karlheinz, Dr., D-4406 Drensteinfurt (DE); Roll, Joachim, Dr., D-4400 Münster (DE); Moss, Wilhelm, D-4410 Warendorf (DE); Schwalm, Thomas, D-4700 Hamm (DE)
(74) Vertreter: Münch, Volker, Dr.

(56) Entgegenhaltungen:
- EP-A- 0 239 849
- EP-A- 0 239 850
- EP-A- 0 279 441

## Beschreibung

Die vorliegende Erfindung betrifft ein Verfahren zum Beschichten von Finish-Folien und Endloskanten, bei dem eine wäßrige, säurehärtende Beschichtungszusammensetzung appliziert und eingebrannt wird.
Gegenstand der Erfindung sind außerdem die in diesem Verfahren eingesetzten wäßrigen, säurehärtenden Beschichtungszusammensetzungen und die nach diesem Verfahren beschichteten Finish-Folien und Endloskanten, und zwar sowohl mit als auch ohne eine dreidimensionale Porenstruktur.
Imprägnierte Papiere, die auf Platten verpreßt eine Vorbearbeitung im Sinne einer Grundierung darstellen (Grundierfolie) oder häufig auch eine dekorative Wirkung entfalten (Dekorfolie), sind in der Möbel- und Plattenindustrie seit langem bewährt. Die Verknappung und Verteuerung echter Furniere hat zu einem verstärkten Einsatz letzterer Folien ganz wesentlich beigetragen. Die Folien müssen nach dem Verpressen auf Span- oder Holzfaserhartplatten nachlackiert werden, da sonst der Oberflächeneffekt nicht ausreichend ist.

Im Zuge der Vereinfachung des Produktionsablaufs setzt sich eine verbesserte Art imprägnierter Papiere, die Fertigfolie, mehr und mehr durch. Hierbei handelt es sich um imprägnierte unifarbige oder bedruckte Papierfolien, die beim Folienhersteller mit einem Lackanstrich versehen werden.

Die so erhaltenen Finish-Folien und Endloskanten (zur kontinuierlichen Kantenbeschichtung) werden als Rollenware an die Möbel- und Plattenindustrie geliefert, wo sie unter Hitzeund/oder Druckeinwirkung mit Substraten, wie z.B. Span- oder Hartfaserplatten verleimt werden. Auf diese Weise werden Flächen erhalten, die in der Regel keiner weiteren Lackierung mehr bedürfen, also "preßfallend" weiterverarbeitet werden können.

Durch die Entwicklung spezieller, wasserabweisender Porendruckfarben sind auch Finish-Folien mit einer dreidimensionalen Porenstruktur verfügbar, die eine treffliche Imitation eines Holzfurniers darstellen (vgl. z.B. DE-A- 32 47 677; US-A- 3,811,915; DE-A- 30 24 391). Die Ähnlichkeit mit einem Naturfurnier hat die Nachfrage nach solchen Dekorfolien und Lacksystemen erheblich gesteigert.

Die zur Lackierung der in Rede stehenden Finish-Folien bzw. Endloskanten verwendeten Lacke und die aus den Lacken hergestellten Beschichtungen müssen hohen Anforderungen gerecht werden.

So sollen sowohl bei der Beschichtung von Finish-Folien bzw. Endloskanten als auch bei der Weiterverarbeitung der beschichteten Folien bzw. Kanten keine oder nur geringe Mengen an organischen Lösungsmitteln und/oder Formaldehyd emittiert werden.

Diese Forderung nach einer geringen Lösungsmittelemission kann nur von wäßrigen Lacksystemen erfüllt werden. So sind beispielsweise aus der Veröffentlichung der internationalen Anmeldung WO 88/06176 wäßrige Zweikomponentenlacke zur einschichtigen Beschichtung von Finish-Folien und Endloskanten bekannt, die zu Beschichtungen mit einer niedrigen Formaldehyd-Emission (≦ 3,5 mg/hm², bestimmt nach DIN 52368) führen. Bei diesen Systemen ist es zur Erzielung der hervorragenden Eigenschaften der resultierenden Beschichtung erforderlich, den Lacken eine selbstvernetzende Acrylatdispersion in sehr hohen Anteilen von 40 bis 85 Gew.-%, bevorzugt sogar 60 bis 85 Gew.-%, je- weils bezogen auf die Gesamtzusammensetzung der Bindemittelkomponente, zuzusetzen.

Eine weitere Anforderung an für die Beschichtung der Finish-Folien und Endloskanten geeignete Lacke ist, daß sie mit den bei der Folienherstellung üblichen Lackiermaschinen applizierbar sind und daß sie nach einer unter 60 Sekunden, in der Regel 10 bis 20 Sekunden dauernden Wärmebehandlung bei 140 bis 210°C so weit ausgehärtet sind, daß sie die bei der Herstellung der Platten bzw. Möbelteile angewandten Preßbedingungen (z.B. 5 bis 30 Sekunden bei 150 bis 180°C und 0,5-1,9kPa (5 bis 20 kp/cm²); verschärfte Preßbedingungen: bis 180 Sekunden bei 170 bis 180°C und bis zu 2,9kPa (30 kp/cm²) ohne Blockeigenschaften und Verfärbungen zu zeigen unbeschadet überstehen. Die so erhaltenen Oberflächen sollen eine möglichst hohe Kratzfestigkeit aufweisen. Gefordert ist außerdem eine möglichst gute Resistenz der Beschichtungen gegenüber verschiedenen Reagentien, z.B. Lebensmitteln, wie Bier, Kaffee u.ä., wie sie in der DIN 68 861, Gruppe A gefordert wird.

Außerdem ist es wünschenswert, daß sich die lackierten, aber noch nicht verpreßten Folien nicht krümmen oder gar einrollen.
Aus der DE-A- 23 16 158 sind wäßrige säurehärtende Zweikomponentenlacke auf der Basis von veretherten Aminoplastharzen und Polyesterharzen bekannt, die auch zur Beschichtung von Folien für die Möbelindustrie eingesetzt werden. Die dort beschriebenen Zweikomponentenlacke zeichnen sich durch eine schnelle Aushärtung sowie hohe Härte, Kratzfestigkeit und Stapelfähigkeit der resultierenden Beschichtung aus, weisen aber den erheblichen Nachteil einer hohen Formaldehyd-Emission von mit diesen Lacken beschichteten Finish-Folien und Endloskanten auf. Im Zuge immer strengerer gesetzlicher Auflagen in bezug auf die Formaldehyd-Emission von in der Möbelindustrie eingesetzten Finish-Folien besteht aber eine sehr große Nachfrage nach Finish-Folien mit einer geringeren Formaldehyd-Emission.

Der vorliegenden Erfindung lag somit die Aufgabe zugrunde, ein Verfahren zum Beschichten von Finish-Folien und Endloskanten zur Verfügung zu stellen, bei dem die resultierenden beschichteten Folien eine möglichst geringe Formaldehyd-Emission aufweisen. So sollte die Formaldehyd-Emission der beschichteten Finish-Folie bzw. Endloskante einzeln als auch im Verbund mit einer formaldehydarmen Spanplatte (Emissionsklasse E1) einen Wert von 3,5 mg/h m², bestimmt nach DIN 52 368, nicht überschreiten.

Für die praktische Anwendbarkeit des Verfahrens ist es außerdem erforderlich, daß die bereits bei dem Folienhersteller vorhandenen Apparaturen zur Durchführung des Verfahrens eingesetzt werden können und daß die erhaltenen Finish-Folien bzw. Endloskanten den obengenannten Anforderungen genügen. Dies bedeutet insbesondere, daß die in dem Verfahren eingesetzten Lacke mit den üblichen Lackiermaschinen applizierbar sind und schnell aushärten und daß die resultierenden Oberflächen eine möglichst hohe Kratzfestigkeit und Resistenz, beispielsweise gegenüber Wasser, Senf und Kaffeelösung (DIN 68 861) aufweisen.

Überraschenderweise wird diese Aufgabe durch ein Verfahren zum Beschichten von Finish-Folien und Endloskanten gelöst, bei dem
I) eine wäßrige Beschichtungszusammensetzung appliziert wird, die als Lackkomponente I
   A) 15 bis 55 Gew.-%, bevorzugt 30 bis 45 Gew.-%, eines oder mehrerer wasserverdünnbarer Melaminharze
   B) 0 bis 30 Gew.-%, bevorzugt 0 bis 15 Gew.-%, eines oder mehrerer wasserverdünnbarer Harnstoffharze
   C) 5 bis 55 Gew.-%, bevorzugt 20 bis 40 Gew.-%, eines oder mehrerer Polyole,
   D) 0 bis 15 Gew.-%, bevorzugt 3 bis 10 Gew.-%, einer selbstvernetzenden wäßrigen Polyacrylatdispersion und
   E) weitere Komponenten
   enthält, wobei die Summe der Gewichtsanteile der Komponenten A) bis E) jeweils 100 Gew.-% beträgt und die Beschichtungszusammensetzung als Lackkomponente II 0,5 bis 30 Gew.-%, bezogen auf das Gewicht der Summe der Komponenten A bis E, eines sauren Härtungskatalysators enthält, wobei die Lackkomponente I und II bevorzugt unmittelbar vor der Applikation gemischt werden, und
II) der resultierende Naßfilm während einer Zeit von 8 bis 50 s bei einer Temperatur zwischen 90 und 200 °C eingebrannt wird,
   dadurch gekennzeichnet, daß die Lackkomponente I als Komponente E 5 bis 20 Gew.-%, bevorzugt 7 bis 15 Gew.-%, eines oder mehrerer Füllstoffe mit einer mittleren Teilchengröße von 0,015 bis 10 »m, einer maximalen Teilchengröße von ≦ 40 »m und einer Dichte von ≦ 2,9 g/cm³ enthält.
   Gegenstand der vorliegenden Erfindung sind außerdem die in dem erfindungsgemäßen Verfahren eingesetzte wäßrige Beschichtungszusammensetzung sowie die nach dem erfindungsgemäßen Verfahren beschichteten Finish-Folien und Endloskanten, die gegebenenfalls auch eine dreidimensionale Porenstruktur aufweisen können.
   Es ist überraschend und zwar nicht vorhersehbar, daß durch das erfindungsgemäße Verfahren Finish-Folien mit einer derart niedrigen Formaldehyd-Emission zur Verfügung gestellt werden konnten. Zwar ist auch in der DE-A- 23 16 158 erwähnt, daß den Lacken Füllstoffe zugesetzt werden können,
einen Hinweis, daß durch den Zusatz ganz spezieller Füllstoffe in genau definierten Mengen zu den Beschichtungszusammensetzungen die Formaldehyd-Emission von mit diesen Lacken beschichteten Finish-Folien bzw. Endloskanten drastisch reduziert wird, enthält diese Schrift aber nicht. Vielmehr lag der DE-A- 23 16 158 die Aufgabe zugrunde, für die Beschichtung von Folien geeignete Lacke zur Verfügung zu stellen, die schnell aushärten und trotzdem eine ausreichende Gebrauchsdauer der Lacke gewährleisten. Insbesondere im Hinblick auf die Vielzahl bekannter Füllstoffe war es überraschend, daß gerade durch Zusatz von 5 bis 20 Gew.-% Füllstoffen mit einer mittleren Teilchengröße von 0,015 bis 10 »m, einer maximalen Teilchengröße von maximal 40 »m und einer Dichte von maximal 2,9 g/cm³ zu den zur Beschichtung der Folien eingesetzten Lacken die Formaldehyd-Emission der beschichteten Folien, insbesondere im Verbund mit Spanplatten, drastisch erniedrigt werden konnte. Die Formaldehyd-Emission liegt dabei deutlich niedriger als durch eine prozentual gleiche Erniedrigung des Melamin- bzw. Harnstoff-Formaldehyd-Harzes zu erwarten ist. Es ist zwar aus der JP-A- 57/111367 bekannt, daß die Formaldehyd-Emission von Sperrholz und dgl. vermindert wird, wenn Klebstoffe auf der Basis von Copolymeren mit Hydroxylgruppen, Aminoplastharzen und Füllstoffen eingesetzt werden. Aber auch diese Schrift gibt keinen Hinweis über den Einfluß der eingesetzten Füllstoffe auf die Formaldehyd-Emission.

Im folgenden soll nun zunächst die in dem erfindungsgemäßen Verfahren eingesetzte wäßrige Beschichtungszusammensetzung, enthaltend die Lackkomponenten I (Bindemittelkonzentrat bzw. Dispersion) und II (Härterkomponente), näher erläutert werden.

Bei den in der Lackkomponente I eingesetzten Melamin-Harzen (Komponente A) handelt es sich um allgemein bekannte, in der Regel veretherte Melamin-Aldehyd-Umsetzungsprodukte, bevorzugt Melamin-Formaldehyd-Umsetzungsprodukte. Die Wasserverdünnbarkeit der Melaminharze hängt, abgesehen vom Kondensationsgrad, der möglichst niedrig sein sollte, von der Veretherungskomponente ab, wobei nur die niedrigsten Glieder der Alkanolreihe wasserlösliche Kondensate ergeben. Die größte Bedeutung haben die Hexamethoxymethylmelaminharze. Bei Verwendung von Lösungsvermittlern können auch butanolveretherte Melaminharze in wäßriger Phase dispergiert werden.

Als Beispiele für geeignete Melamin-Harze seien die im Handel unter dem Markennamen Cymel® 300, 301, 303 (Hersteller: Dyno Cyanamid, Düsseldorf), Luwipal® 068, 066 (Hersteller: BASF AG, Ludwigshafen), Beetle® BE 3745 und BE 370 (Hersteller: BIP Chemicals Ltd., Großbritannien), Maprenal® MF 900, 904 und 910 (Hersteller: Hoechst AG), Cibamin® (Ciba AG, Schweiz), Resimene® 714, 745 und 747 (Monsanto) erhältlichen wasserlöslichen Melaminharze genannt. Bevorzugt eingesetzt werden Hexamethoxymethylmelaminharze, wie z. B. Cymel® 300, 301, 303; Luwipal® 066 und Maprenal® MF 900.

Die Melaminharze werden in einer Menge von 15 bis 55 Gew.-%, bevorzugt 30 bis 45 Gew.-%, jeweils bezogen auf die Summe der Gewichtsanteile der Komponenten A bis E, eingesetzt.

Bei den als Komponente B in einer Menge von 0 bis 30 Gew.%, bevorzugt 0 bis 15 Gew.-%, jeweils bezogen auf die Summe der Gewichtsanteile der Komponenten A bis E, eingesetzten wasserverdünnbaren Harnstoffharzen handelt es sich um allgemein bekannte wasserverdünnbare Harnstoff-Aldehyd-Umsetzungsprodukte, bevorzugt wasserverdünnbare Harnstoff-Formaldehyd-Umsetzungsprodukte. Als Beispiele für geeignete Harze seien die im Handel unter den Markennamen Dynomin® UM 15 (Hersteller: Norsk Spraengstof Industrie, Norwegen), Resamin® VHW 3525 (Hersteller: Hoechst AG) oder Plastopal® (Hersteller: BASF AG, Ludwigshafen) erhältlichen plastifizierten bzw. nicht plastifizierten Harnstoff-Formaldehyd-Umsetzungsprodukte genannt.

Als zur Vernetzung der Melamin- und Formaldehydharze geeignete Polyolkomponente C kommen beispielsweise di- und höherfunktionelle Alkohole und/oder Polyesterpolyole und/oder Polyurethanpolyole und/oder Polyetherpolyole in Frage. Die Komponente C wird in einer Menge von 5 bis 55 Gew.-%, bevorzugt 20 bis 40 Gew.-%, jeweils bezogen auf die Summe der Gewichtsanteile der Komponenten A bis E, eingesetzt.

Als Beispiele für geeignete Di- und Polyole seien Ethylenglykol, Diethylenglykol, Propylenglykol, Butylenglykol, Butandiol, Neopentylglykol, Triethylenglykol, Hexandiol, Cyclohexandimethanol 1,4, Trimethylolpropan, Ditrimethylolpropan, Pentaerythrit, Dipentaerythrit, Trimethylolethan, Glycerin, Trimethylolbutan, Hexantriol, Erythrit, Arabit, Adonit, Xylit, Sorbit, Mannit und Dulcit, eth- und/oder propoxylierte Derivate von Trimethylolpropan und Trishydroxiethylisocyanurat genannt. Bevorzugt eingesetzt werden Trimethylolpropan, Diethylenglykol, Triethylenglykol und Butandiol.

Beispiele für geeignete Polyesterpolyole sind niedermolekulare, wasserverdünnbare, lineare und/oder verzweigte Kondensationsprodukte aus Adipinsäure, Malonsäure, Phthalsäure, Isophthalsäure, Trimellithsäureanhydrid, Bernsteinsäure, Glutarsäure, Sebacinsäure, Hexahydrophthalsäure, Cyclohexyldicarbonsäure 1,4, Tetrahydrophthalsäure, Maleinsäure, Fumarsäure, Itaconsäure oder Citraconsäure mit Alkoholen, die zwei oder mehr Hydroxylgruppen enthalten. Beispiele für geeignete Di- und Polyole sind die oben aufgeführten Verbindungen.

Die Herstellung der Polyesterpolyole erfolgt in bekannter Weise durch Veresterung der Komponenten bei höheren Temperaturen unter Abführung des entstehenden Reaktionswassers. Bevorzugt wird bei der Herstellung der Polyesterpolyole ein Überschuß an alkoholischer Komponente angewandt, so daß Produkte entstehen, die Hydroxylendgruppen tragen. Ganz besonders bevorzugt als Komponente C eingesetzt werden Mischungen der Polyesterpolyole mit Triolen.

Als Komponente C geeignet sind auch Polyetherpolyole, wie beispielsweise Mischpolymerisate aus Polyethylenoxid und Polypropylenoxid bis zum Molekulargewicht von 7000, wobei diese wasserverdünnbar sein müssen, wasserverdünnbare Polymerisationsprodukte des Tetrahydrofurans sowie Umsetzungsprodukte von Polyesterpolyolen mit Ethylen- oder Propylenoxid und Anlagerungsprodukte von Alkylenoxiden an Di- und Polyamine, sofern diese Umsetzungsprodukte wasserverdünnbar sind.

Als Komponente D enthält die in dem erfindungsgemäßen Verfahren eingesetzte Lackkomponente I 0 bis 15 Gew.-%, bevorzugt 3 bis 10 Gew.-%, jeweils bezogen auf die Summe der Gewichtsteile der Komponenten A bis E, einer wäßrigen selbstvernetzenden Polyacrylatdispersion. Die Polyacrylatharze enthalten als die Selbstvernetzung ermöglichende Gruppen Säureamidderivatgruppen, die der allgemeinen Strukturformel -C0-N(R¹)-CH(R²)-OR³ entsprechen, wobei
- R¹ =: H-Atom oder eine -CH(R²)-OR³-Gruppierung,
- R² =: H-Atom oder eine -COOR⁴-Gruppe,
- R³ =: H-Atom oder ein 1 bis 10 C-Atome enthaltender Kohlenwasserstoffrest, bevorzugt Methyl-, Ethyl-, (iso)-Propyl- oder (iso)-Butylrest,
- R⁴ =: Alkylrest mit 1 bis 5 C-Atomen
bedeuten.

Die -CO-N(R¹)-CH(R²)-OR³-Gruppen können sowohl über ein einpolymerisiertes Monomer als auch über eine polymeranaloge Umsetzung in die Polyacrylatmoleküle eingeführt worden sein. Bevorzugt werden die -CO-N(R¹)-CH(R²)-OR³-Gruppen, in denen R¹ und R² Wasserstoffatome und R³ ein Wasserstoffatom oder ein Alkylrest mit 1 bis 4 C-Atomen, bevorzugt Methyl-, Ethyl-, (iso-)Propyl- oder (iso-)Butyl bedeuten.

Die selbstvernetzbaren Polyacrylatharze können neben den oben beschriebenen Säureamidderivatgruppen auch Carboxylgruppen enthalten. Der Fachmann kann mit Hilfe einiger weniger orientierender Versuche feststellen, welcher Carboxylgruppengehalt er für seine jeweils vorliegende Problemstellung zu wählen hat.

Das Polyacrylatharz kann neben den Säureamidderivat- und Carboxylgruppen auch noch weitere funktionelle Gruppen, wie z.B. Hydroxylgruppen oder freie Amidgruppen, enthalten.

Die einsetzbaren wäßrigen Acrylatdispersionen können nach allgemein bekannten Methoden durch Copolymerisation von (Meth)acrylsäureestern, bevorzugt Methyl-, Ethyl-, Propyloder Butyl(meth)acrylaten, den entsprechenden (Meth)acrylsäureamidderivaten und ggf. einer entsprechenden Menge an Carboxylgruppen tragenden, eine polymerisierbare Doppelbindung enthaltenden Monomeren, z.B. Fumar- oder Maleinsäure, bevorzugt (Meth-)acrylsäure unter eventueller Mitverwendung geringerer Mengen weiterer Monomere, wie z.B. Vinylacetat, Hydroxyalkyl-(meth-)acrylaten, Styrol, (Meth-)- acrylsäureamiden usw., hergestellt werden.

Bevorzugt werden Dispersionen mit folgenden Kenndaten eingesetzt:
- Festkörper: 40 bis 60 Gew.-%, vorzugsweise 40 bis 50 Gew.-%, bezogen auf das Gesamtgewicht der wäßrigen Polyacrylatdispersion.
- Mittlerer Teilchendurchmesser: 0,1 bis 0,5 »m, vorzugsweise 0,1 bis 0,3 »m.
- Minimale Filmbildungstemperatur (MFT): 0 bis 70°C, vorzugsweise zwischen 20 und 60°C.
- Viskosität: 200 bis 5.000 mPas, vorzugsweise 200 bis 1.000 mPas und
- pH-Wert: 2 bis 10, vorzugsweise größer 7.

Als erfindungswesentlichen Bestandteil enthält die Lackkomponente I einen oder mehrere Füllstoffe mit einer maximalen Teilchengröße von ≦ 40 »m, bevorzugt ≦ 20 »m, einer mittleren Teilchengröße von 0,015 bis 10 »m, bevorzugt 0,015 bis 8 »m und einer Dichte von ≦ 2,9 g/cm³, bevorzugt ≦ 2,8 g/cm³. Bei der Auswahl des Füllstoffs ist insbesondere beim Einsatz höherer Mengen der Härterkomponente II (ca. ≧ 5 Gew.-% Härtungskatalysator, bezogen auf das Gesamtgewicht der Beschichtungszusammensetzung) darauf zu achten, daß keine nachteiligen Wechselwirkungen des Füllstoffs mit dem Härtungskatalysator (z.B. Gasentwicklung) auftreten. Bevorzugt eingesetzt werden plättchenförmig aufgebaute Füllstoffe, da mit ihnen die besten Erfolge bei der Reduzierung der Formaldehyd-Emission erzielt werden.

Beispiele für geeignete Füllstoffe sind verschiedene Talkum-, Glimmer- und Kaolin-Typen der Obenangegebenen Teilchengrößen und Dichten sowie andere aluminium- und/oder magnesiumhaltige Silikate der obenangegebenen Teilchengrößen und Dichten. Beispiele hierfür sind die unter den folgenden Markennamen im Handel erhältlichen Talkum-Typen "Micro Talkum IT Extra" (Hersteller: Norwegian) und "Talkum Steamic 00S" (Hersteller: Luzenac), Aluminium-Silikate "China-Clay Suprime" (Hersteller ECCI), "ASP 600" und Satintone 1 (Hersteller: Engelhard) sowie Glimmer-Typen "Mikal 00180" (Hersteller: Arlati) und English Mica Glimmer M" (Hersteller: MICA).
Die angegebene Auswahl geeigneter Füllstoffe resultiert aus den geforderten Eigenschaften der erfindungsgemäß eingesetzten Beschichtungszusammensetzungen. Ist beispielsweise die mittlere Teilchengröße der eingesetzten Füllstoffe zu gering, bedingt dies eine für die praktische Anwendung der Lacke zu große Thixotropierung der Lacke. Bei einer zu großen mittleren Teilchengröße dagegen genügt die Oberflächenbeschaffenheit der resultierenden Beschichtung nicht mehr den hohen Anforderungen der Folienhersteller. Entscheidenden Einfluß auf die Eignung der Füllstoffe hat auch ihre Dichte.

Diese obengenannten Füllstoffe werden in einer Menge von 5 bis 20 Gew.-%, bevorzugt 7 bis 15 Gew.-%, jeweils bezogen auf die Summe der Gewichtsanteile der Komponenten A bis E, eingesetzt. Sollen jedoch glänzende Oberflächen erzielt werden, beträgt die eingesetzte Menge der Komponente E nur 5 bis 10 Gew.-%, bezogen auf die Summe der Gewichtsanteile der Komponenten A bis E.

Zum richtigen Einstellen der zweckmäßigen Verarbeitungsviskosität können sowohl die Lackkomponente I als auch II noch flüssige Verdünnungsmittel enthalten. Geeignete flüssige Verdünnungsmittel bestehen zu mindestens 50 Gew.-%., bevorzugt zu 95 bis 100 Gew.-%, bezogen auf die Summe der Gewichtsanteile aller flüssigen Verdünnungsmittel, aus Wasser. Daneben können auch noch organische Lösungsmittel, wie z.B. ein- oder mehrwertige Alkohole, Ether, Ester und Ketone, wie z.B. N-Methylpyrrolidon) Butanol, Isopropanol, Ethanol, Ethyl- und Butylglykol sowie deren Acetate, Butyldiglykol, Ethylenglykoldibutylether, Ethylenglykoldiethylether, Diethylenglykoldimethylether, Cyclohexanon, Methylethylketon, Aceton, Isophoron, Propylenglykol oder Mischungen davon enthalten sein.

Die Menge an eingesetztem Verdünnungsmittel beträgt i.a. für die Lackkomponente I 0 bis 20 Gew.-%, bezogen auf das Gesamtgewicht aller Komponenten der Lackkomponente I. Die Lackkomponente II enthält üblicherweise 30 bis 80 Gew.-%, bezogen auf das Gesamtgewicht der Lackkomponente II, Verdünnungsmittel.

Als Härterkomponente (Lackkomponente II) enthält der in dem erfindungsgemäßen Verfahren eingesetzte wäßrige Zweikomponentenlack eine wasserverdünnbare Säure, deren wäßrige Lösung oder eine mit Aminen oder Aminoalkoholen geblockte Säure oder deren wäßrige Lösung. Als wasserverdünnbare Säuren kommen Phosphorsäure, Maleinsäure, Salzsäure, para-Toluolsulfonsäure und ihre Derivate, Naphthalinsulfonsäure und deren Derivate sowie die entsprechenden Umsetzungsprodukte dieser Säuren mit Aminen oder Aminoalkoholen, wie beispielsweise eine wäßrige Lösung des.Ammoniumsalzes der p-Toluolsulfonsäure zum Einsatz. Besonders gut geeignet sind auch Lösungen von para-Toluolsulfonsäure in säurestabilen Acrylatdispersionen. Bevorzugt werden vernetzbare, nichtionische Acrylatdispersionen mit einem Festkörper von 50 % und einer minimalen Filmbildetemperatur von 28 bis 32 °C eingesetzt. Bei der Formulierung der erfindungsgemäßen Beschichtungszusammensetzungen als Einkomponentensystem werden die Sulfonsäuren in geblockter Form, beispielsweise als Ammoniumsalz, eingesetzt.

Bevorzugt eingesetzt werden para-Toluolsulfonsäure, Salzsäure und Phosphorsäure, wobei para-Toluolsulfonsäure sowie die Lösungen von p-Toluolsulfonsäure in säurestabilen Acrylatdispersionen besonders bevorzugt sind. Der Einsatz von Lösungen von para-Toluolsulfonsäure in säurestabilen Acrylatdispersionen als Härterkomponente weist den Vorteil auf, daß die Oberflächeneigenschaften, insbesondere die Flächenüberspannung, verbessert wird. Um eine möglichst gleichmäßige Verteilung dieses Härtungskatalysators in den Beschichtungszusammensetzungen zu erzielen, werden die Säuren oder ihre Derivate bevorzugt als Lösung in Wasser oder einem wasserverdünnbaren Lösungsmittel eingesetzt.
Die Lackkomponenten I und II werden vor der Applikation in einem solchen Verhältnis gemischt, daß auf 100 Gewichtsteile der Lackkomponente I, bestehend aus den Komponenten A bis E (d.h. ohne Verdünnungsmittel), 0,5 bis 30 Gewichtsteile der reinen Härterkomponente II, d.h. Lackkomponente II ohne Verdünnungsmittel, kommen. Die Topfzeit (Zeit während der das Gemisch verarbeitbar ist) des erhaltenen Gemisches hängt beispielsweise von der Art und Konzentration der Härterkomponente und der Verarbeitungstemperatur ab. Entsprechend den Anforderungen der Folienhersteller liegen die Topfzeiten der Gemische über 24 h. Die Lackkomponente I und II sind dagegen getrennt länger als 2 Monate stabil.

In den erfindungsgemäß eingesetzten wäßrigen Beschichtungszusammensetzungen können auch noch übliche Hilfs- und Zusatzstoffe in den üblichen Mengen enthalten sein, wie beispielsweise 0 bis 10 Gew.-%, bevorzugt 0 bis 3 Gew.-%, Mattierungsmittel (Kieselsäurederivate...), 0 bis 2 Gew.-%, bevorzugt 0,5 bis 1,0 Gew.-%, Wachse (Polyethylen- und Polypropylenwachse z.B.), 0 bis 2,0 Gew.-%, bevorzugt 0,5 bis 1,0 Gew.-%, Emulgator (ethoxylierte Alkylphenole, ethoxylierte Fettsäuren), 0 bis 2,0 Gew.-%, bevorzugt 0,5 bis 1,0 Gew.-%, Entschäumer sowie 0 bis 10 Gew.-%, bevorzugt 0 bis 3 Gew.-% weiterer Additive wie Weichmacher (ethoxyliertes Glycerin...), Thixotropierungsmittel (Polyacrylate, Polyurethane, Cellulose-Derivate...), Verlaufs- und Benetzungsmittel (Natriumsalze von Polyacrylaten...) sowie Filmbildehilfsmittel (Phosphorsäureester, Glykole). Die Gewichtsprozentangaben beziehen sich jeweils auf die Gesamtzusammensetzung der Lackkomponente I, also einschließlich evtl. anwesendem Verdünnungsmittel.

Die Herstellung der Lackkomponente I und II erfolgt in üblicher Weise durch Vermischen der Komponenten. Mitunter ist es angezeigt, eine Komponente, falls sie nicht in flüssiger Form anliegt, zunächst in einem Lösungsmittel zu lösen und diese Lösung mit den übrigen Komponenten zu vermischen.

Die vorstehend beschriebene wäßrige Beschichtungszusammensetzung läßt sich auch pigmentieren, wobei dann die Lackkomponente I 0 bis 40 Gew.-%, bevorzugt 0 bis 30 Gew.-%, jeweils bezogen auf das Gesamtgewicht der Lackkomponente I, Pigment enthält. Der jeweils optimale Pigmentgehalt hängt von der gewünschten Deckfähigkeit und dem eingesetzten Pigment ab und kann vom Durchschnittsfachmann mit Hilfe von einfach durchzuführenden Routineuntersuchungen gefunden werden.
Zur Einarbeitung der Pigmente können einerseits die verschiedenen Pigmente mit dem Bindemittel zusammen angemahlen werden oder die Lackkomponente I wird als Auflackgut für eine wäßrige Pigmentpaste verwendet.

Als Pigmente können alle anorganischen und organischen Pigmente eingesetzt werden, die sowohl wasserbenetzbar als auch bei den angewandten Temperaturen nicht sublimierbar sind und die sich unter den Verfahrens- und pH-Bedingungen nicht im Farbton verändern.

Beispiele für geeignete Pigmente sind Titandioxid des Rutiltyps, gelbe, rote und schwarze Eisenoxide, Ruß und Phthalocyanine. Bevorzugt wird Titandioxid als Pigment eingesetzt.

Zur Durchführung des erfindungsgemäßen Verfahrens werden die Lackkomponente I und II gemischt, und zwar im Falle der bevorzugt eingesetzten Zweikomponentenlacke erst kurz vor der Applikation. Ist dagegen durch entsprechende Wahl der Härterkomponente die Formulierung als Einkomponentenlack möglich, kann das Mischen auch früher erfolgen. Die Finish-Folien und Endloskanten werden dann mit diesem Gemisch mit eigens dafür entwickelten Maschinen lackiert. Als Lackauftrags- bzw. -dosiereinrichtungen stehen Rasterwalzen oder Drahtrakeln zur Verfügung. Die Lackauftragsmenge liegt üblicherweise zwischen 5 bis 50 g/m² bei einer Naßfilmschichtdicke von 10 bis 80 »m. Zur Lacktrocknung werden üblicherweise Trockenkanäle mit beheizter Luft, sogenannte Konvektoren oder IR-Strahler oder Kombinationen aus beiden oder heiße Walzen (Kalander) eingesetzt. Die Papierbahn wird nach der Trocknung als Rolle aufgewickelt und in dieser Form in die Möbelindustrie geliefert.

Sobald das Gemisch aus der Lackkomponente (1) und der Härterkomponente (II) appliziert worden ist und auf eine Temperatur von 140 bis 210°C gebracht worden ist, härtet es innerhalb von 10 bis 55 Sekunden, in der Regel innerhalb von 10 bis 20 Sekunden; ohne Blasenbildung so weit aus, daß die dabei entstandenen Lackflächen die weiteren Verfahrensschritte - insbesondere die in steigendem Maße angewandten verschärften Preßbedingungen - ohne Blockeigenschaften oder Verfärbungen zu zeigen schadlos überstehen.

Die nach dem erfindungsgemäßen Verfahren hergestellten Folien und Endloskanten weisen insbesondere, den Vorteil auf, daß sie eine sehr geringe Formaldehyd-Emission von weniger als 3,5 mg/hm² zeigen. Auch im Verbund mit Spanplatten, insbesondere solchen der Emissionsklasse E1, zeigen sie eine außerordentlich geringe Formaldehyd-Emission von ≦ 3,5 mg/hm² (Emission jeweils bestimmt nach DIN 52368).

Weiterhin zeichnen sich die nach dem erfindungsgemäßen Verfahren erhaltenen Folienoberflächen durch eine gute Kratzfestigkeit aus. Ferner zeigen sie eine gute Resistenz gegenüber Kaffeelösungen (DIN 68861) sowie ein gutes bis befriedigendes Quellverhalten.
Schließlich weisen die in dem Verfahren eingesetzten Beschichtungszusammensetzungen kurze Trocknungszeiten auf, so daß die Folien bereits nach einer Wärmebehandlung bei 140°C bis 210°C während einer Zeit unter 60 s, in der Regel 10 bis 20 s, so weit ausgehärtet sind, daß sie die bei der Herstellung der Platten bzw. Möbelteile angewandten Preßbedingungen (z.B. 5 bis 30 s bei 150 bis 180°C und 5 bis 20 kp/cm²) ohne Blockeigenschaften und Verfärbungen zu zeigen, unbeschadet überstehen.

Die in Rede stehenden wäßrigen Beschichtungszusammensetzungen sind auch zur Lackierung von Holzsubstraten, wie z.B. Hartfaserplatten, Spanplatten und Holzwerkstoffen, geeignet. In vielen Fällen kann es vorteilhaft sein, mit einem Primer vorzulackieren. Wenn besonders saugfähige Substrate beschichtet werden sollen, wird entweder ein separater Primer, z.B. auf Dispersionsbasis, vorgelegt oder mit dem gleichen Lackmaterial zweimal lackiert.

Die vorliegende Erfindung wird nun anhand von Ausführungsbeispielen näher erläutert. Falls nicht ausdrücklich etwas anderes angegeben ist, sind alle Angaben über Teile und Prozentsätze Gewichtsangaben.

### Beispiel 1

Zunächst wird folgendermaßen eine Lackkomponente I-1 hergestellt:
40 Teile eines 100 %igen Hexamethoxymethylmelamin-Harzes mit einer Viskosität vom 3000 mPas (gemessen bei 21°C), 1 Teil Methoxipropanol und 35 Teile eines verzweigten Polyesterpolyols mit einer OH-Zahl von 750 mgKOH/g und einer Säurezahl von < 1 mgKOH/g werden mit 1 Teil eines mikronisierten Polypropylenwachses (Schmelzpunkt 140°C), 1 Teil eines nichtionischen Emulgators (Acryl-Polyglykol-Ether, Dichte 1,12 g/cm³) und 11 Teilen eines plättchenförmigen Aluminiumsilikats (mittlere Teilchengröße 0,015 »m, maximale Teilchengröße 15 »m, Dichte = 2,6 g/cm³ ) unter Rühren vermischt.
Die erhaltene Mischung wird dann unter Rühren mit 4 Teilen Wasser und 7 Teilen einer wäßrigen amidgruppenhaltigen, selbstvernetztenden anionischen Acrylatdispersion (mittlere Teilchengröße 0,25 »m, Viskosität bei 23°C 200 mPas, Festkörper 50 %) versetzt.

100 Teile der so hergestellten Lackkomponente I-1 werden unter Rühren mit 5 Teilen einer 40 %igen wäßrigen p-Toluolsulfonsäure-Lösung (Lackkomponente II) versetzt und die erhaltene Beschichtungszusammensetzung 1 mit 40 Teilen Wasser auf eine Viskosität von 20 s (gemessen im DIN 4-Auslaufbecher bei 20°C) eingestellt. Der Gehalt dieser Beschichtungszusammensetzung 1 an Hexamethoxymethylmelamin-Harz beträgt 27,6 Gew.-%, bezogen auf die Gesamtrezeptur.

Diese Beschichtungszusammensetzung 1 wird mittels eines Drahtrakels auf ein weißes Imprägnat (Gewicht des Imprägnats 80 g/m²) aufgetragen (Naßfilmstärke 30 »m) und anschließend 20 s bei 160°C im Düsenkanal getrocknet. Die wichtigsten Eigenschaften und Prüfergebnisse der so erhaltenen Folie A sind in Tabelle 1 zusammengestellt.

### Beispiel 2

Analog Beispiel 1 wird eine Lackkomponente I-2 hergestellt, indem 30 Teile eines wasserverdünnbaren, elastischen Harnstoff-Formaldehyd-Harzes (Säurezahl < 3 mgKOH/g) und 20 Teile eines wasserverdünnbaren, weitgehend mit Methanol veretherten Melamin-Formaldehyd-Harzes (Festkörper 80-85 %, Viskosität bei 23°C 1,6-2,4 Pas) mit 35 Teilen eines wasserverdünnbaren, teilweise ungesättigten Polyesterpolyols (OH-Zahl 420 mg/KOH/g, Säurezahl < 5 mgKOH/g,), 6 Teilen eines Kaolins (mittlere Teilchengröße von 0,80 »m, maximale Teilchengröße 35 »m, Dichte 2,6 g/cm³), 2 Teilen eines Talkums (mittlere Teilchengröße von 5 »m, maximale Teilchengröße 25 »m, Dichte 2,8 g/cm³) und 1 Teil eines nichtionischen Emulgators (Acryl-Polyglykol-Ether) Dichte 1,12 g/cm³) unter Rühren vermischt werden. Dann werden unter Rühren 6 Teile Wasser zugegeben. 100 Teile der so hergestellten Lackkomponente I-2 werden unter Rühren mit 5 Teilen einer 40 %igen wäßrigen p-Toluolsulfon-Lösung versetzt und mit Wasser auf eine Viskosität von 20 s (gemessen im DIN-4-Auslaufbecher bei 20°C) eingestellt.

Diese Beschichtungszusammensetzung 2 wird analog Beispiel 1 mittels eines Drahtrakels auf ein weißes Imprägnat (Gewicht = 80 g/m²) aufgetragen (Naßfilmstärke 30 »m) und anschließend 20 s bei 160°C im Düsenkanal getrocknet. Die wichtigsten Eigenschaften und Prüfergebnisse der so erhaltenen Folie B sind in Tabelle 1 zusammengefaßt.

### Beispiel 3

Die in Beispiel 1 erhaltene Folie A wird mit einer Spanplatte (Emissionsklasse E 2, d.h. gemessene Formaldehyd-Emission: 5 mg/hm²) verpreßt und die Formaldehyd-Emission des Verbundes untersucht. Die Ergebnisse sind in Tabelle 1 dargestellt.

### Vergleichsbeispiel 1 (VI)

Es wird analog Beispiel 1 eine Lackkomponente I-3 hergestellt mit dem Unterschied, daß der Füllstoff Aluminiumsilikat durch 11 Teile Wasser ersetzt wird. Als Lackkomponente II werden 5 Teile 40 %ige wäßrige p-Toluolsulfonsäure zugefügt und mit 20 Teilen Wasser auf eine Viskosität von 20 s (DIN-4-Auslaufbecher, 20°C) eingestellt. Der Gehalt dieser Beschichtungszusammensetzung 3 an Hexamethoxymethylmelamin-Harz beträgt 32,0 Gew.-%, bezogen auf die Gesamtrezeptur. Die Applikation und Trocknung dieser Beschichtungszusammensetzung 3 sowie die Prüfung der erhaltenen Folie C erfolgt analog Beispiel 1. Die Eigenschaften und Prüfergebnisse der Folie C sind in Tabelle 1 zusammengestellt.

### Vergleichsbeispiel 2 (V2)

Entsprechend Vergleichsbeispiel 1 wird auch eine Lackkomponente I-4 analog Beispiel 2 hergestellt, mit dem Unterschied zu Beispiel 2, daß die Füllstoffe Talkum und Kaolin durch 8 Teile Wasser ersetzt werden. Der Foliendeckstrich 4 wird daraus unter Verwendung von 5 Teilen 40 %iger p-Toluolsulfonsäurelösung hergestellt und analog Beispiel 2 appliziert und getrocknet. Die Eigenschaften und Prüfergebnisse der resultierenden Folie D sind ebenfalls in Tabelle 1 dargestellt.

### Vergleichsbeispiel 3 (V3)

Die in Vergleichsbeispiel erhaltene Folie C wird analog Beispiel 3 mit einer Spanplatte (Emissionsklasse E 2) verpreßt und die Formaldehyd-Emission des Verbundes untersucht. Die Ergebnisse sind in Tabelle 1 dargestellt.

### Vergleichsbeispiel 4 (V4)

Es wird analog Beispiel 1 eine Lackkomponente I-5 hergestellt mit dem Unterschied, daß der Füllstoff Aluminiumsilikat durch 11 Teile Bariumsulfat (mittlere Teilchengröße 0,8 »m, Dichte 4,4 g/cm³) ersetzt wird. Die Beschichtungszusammensetzung 5 wird aus dieser Lackkomponente I - 5 unter Verwendung von 5 Teilen 40 %iger p-Toluolsulfonsäurelösung hergestellt und analog Beispiel 1 appliziert und getrocknet. Die Eigenschaften und Prüfergebnisse der resultierenden Folie E sind in Tabelle 1 dargestellt.

Die Beispiele verdeutlichen, daß durch den Zusatz von Füllstoffen mit einer mittleren Teilchengröße von 0,015 bis 10 »m, einer maximalen Teilchengröße von maximal 40 »m und einer Dichte von maximal 2,9 g/cm³ zu den Lacken die Formaldehyd-Emission von mit diesen Lacken beschichteten Folien drastisch erniedrigt wird. Wie ein Vergleich der Emissionswerte des Beispiels 1 mit denen des Vergleichsbeispiels 1 (V1) und von Beispiel 2 mit denen des Vergleichsbeispiels 2 (V2) zeigt, ist die beobachtete Erniedrigung der Formaldehyd-Emission höher, als durch eine prozentual gleiche Erniedrigung des Melamin-Formaldehyd-Harzes bzw. Harnstoff-Formaldehyd-Harzes im gehärteten Film zu erwarten ist. So beträgt beispielsweise der Hexamethoxymethylmelamin-HarzAnteil in der füllstoffhaltigen Beschichtungszusammensetzung 1 des Beispiels 1 27,6 Gew.-%, bezogen auf die Gesamtrezeptur, während der Hexamethoxymethylmelamin-Harz-Anteil in der analog aufgebauten füllstofffreien Beschichtungszusammensetzung 3 des Vergleichsbeispiels 1 (V1) 32,0 Gew.-%, bezogen auf die Gesamtrezeptur, beträgt. Bei gleicher Auftragsmenge beider Lacke (Naßfilmstärke 30 »m s.o.) erwartet man daher ausgehend von den Emissionswerten des Vergleichsbeispiels 1 (V1) (3,0 mg/hm²) eine Reduzierung der Emission auf 2,6 mg/hm² im Beispiel 1. Gemessen wurde dagegen aber eine deutlich größere Erniedrigung der Formaldehyd-Emission auf 2,3 mg/hm² im Beispiel 1.
Ein Vergleich der Emissionswerte des Vergleichsbeispiels 4 (V4) und des Beispiels 1 belegt eindrucksvoll die Tatsache, daß nur durch den Einsatz ganz bestimmter Füllstoffe eine Reduzierung der Formaldehyd-Emission der beschichteten Folien, die größer ist, als durch eine prozentual gleiche Erniedrigung des Melamin-Formaldehyd-Harzes bzw. Harnstoff-Formaldehyd-Harzes zu erwarten ist, erreichbar ist (s.o).

Noch deutlicher wird der Einfluß der Füllstoffe auf die Formaldehyd-Emission im Fall der Verbunde der Folien mit einer Spanplatte, wie der Vergleich der Emissionswerte des Beispiels 3 und Vergleichsbeispiel 3 (V3) zeigt.

## Patentansprüche

1. Verfahren zum Beschichten von Finish-Folien und Endloskanten, bei dem
I) eine wäßrige Beschichtungszusammensetzung appliziert wird, die als Lackkomponente I
A) 15 bis 55 Gew.-%, bevorzugt 30 bis 45 Gew.-%, eines oder mehrerer wasserverdünnbarer Melaminharze,
B) 0 bis 30 Gew.-%, bevorzugt 0 bis 15 Gew.-%,eines oder mehrerer wasserverdünnbarer Harnstoffharze,
C) 5 bis 55 Gew.-%, bevorzugt 20 bis 40 Gew.-%, eines oder mehrerer Polyole,
D) 0 bis 15 Gew.-%, bevorzugt 3 bis 10 Gew.-%, einer selbstvernetzenden wäßrigen Polyacrylatdispersion und
E) weitere Komponenten
enthält, wobei die Summe der Gewichtsanteile der Komponenten A bis E jeweils 100 Gew.-% beträgt und die Beschichtungszusammensetzung als Lackkomponente II 0,5 bis 30 Gew.-%, bezogen auf das Gewicht der Summe der Komponenten A bis E, eines sauren Härtungskatalysators enthält, wobei die Lackkomponenten I und II bevorzugt unmittelbar vor der Applikation gemischt werden und
II) der resultierende Naßfilm während einer Zeit von 8 bis 50 s bei einer Temperatur zwischen 90 und 200 °C eingebrannt wird,
dadurch gekennzeichnet, daß die Lackkomponente I als Komponente E 5 bis 20 Gew.-%, bevorzugt 7 bis 15 Gew.-%, eines oder mehrerer Füllstoffe mit einer mittleren Teilchengröße von 0,015 bis 10 »m, einer maximalen Teilchengröße von ≦ 40 »m und einer Dichte von ≦ 2,9 g/cm³ enthält.

2. Wäßrige Beschichtungszusammensetzung, insbesondere zur Beschichtung von Finish-Folien und Endloskanten, die als Lackkomponente (I)
A) 15 bis 55 Gew.-%, bevorzugt 30 bis 45 Gew.-%, eines oder mehrerer wasserverdünnbarer Melaminharze,
B) 0 bis 30 Gew.-%, bevorzugt 0 bis 15 Gew.-%, eines oder mehrerer wasserverdünnbarer Harnstoffharze,
C) 5 bis 55 Gew.-%, bevorzugt 20 bis 40 Gew.-%, eines oder mehrerer Polyole,
D) 0 bis 15 Gew.-%, bevorzugt 3 bis 10 Gew.-%, einer selbstvernetzenden wäßrigen Polyacrylatdispersion und
E) weitere Komponenten
enthält, wobei die Summe der Gewichtsanteile der Komponenten A bis E jeweils 100 Gew.-% beträgt und die Beschichtungszusammensetzung als Lackkomponente II 0,5 bis 30 Gew.-%, bezogen auf das Gewicht der Summe der Komponenten A bis E, eines sauren Härtungskatalysators enthält, wobei die Lackkomponenten I und II bevorzugt unmittelbar vor der Applikation gemischt werden,
dadurch gekennzeichnet, daß die Lackkomponente I als Komponente E 5 bis 20 Gew.-%, bevorzugt 7 bis 15 Gew.-%, eines oder mehrerer Füllstoffe mit einer mittleren Teilchengröße von 0,015 bis 10 »m, einer maximalen Teilchengröße von ≦ 40 »m und einer Dichte von ≦ 2,9 g/cm³ enthält.

3. Verfahren oder Beschichtungszusammensetzung nach Anspruch 1 oder 2, dadurch gekennzeichnet, daß als Komponente E Füllstoffe mit einer mittleren Teilchengröße von 0,015 bis 8 »m, einer maximalen Teilchengröße von ≦ 20 »m und einer Dichte von ≦ 2,8 g/cm³ eingesetzt werden.

4. Verfahren oder Beschichtungszusammensetzung nach einem der Ansprüche 1 bis 3, dadurch gekennzeichnet, daß als Komponente E plättchenförmige Füllstoffe eingesetzt werden.

5. Verfahren oder Beschichtungszusammensetzung nach einem der Ansprüche 1 bis 4, dadurch gekennzeichnet, daß als Komponente E Talkum-, Glimmer- und/oder Kaolin-Typen eingesetzt werden.

6. Verfahren oder Beschichtungszusammensetzung nach einem der Ansprüche 1 bis 5, dadurch gekennzeichnet, daß als Komponente A wasserverdünnbare, mit Methanol veretherte Melamin-Formaldehydharze eingesetzt werden.

7. Verfahren oder Beschichtungszusammensetzung nach einem der Ansprüche 1 bis 6, dadurch gekennzeichnet, daß die Lackkomponente II als Härtungskatalysator p-Toluolsulfonsäure oder Lösungen von para-Toluolsulfonsäure in säurestabilen Acrylatdispersionen enthält.

8. Verfahren oder Beschichtungszusammensetzung nach einem der Ansprüche 1 bis 7, dadurch gekennzeichnet, daß als Komponente C eine Mischung aus einem Triol und einem Polyesterpolyol eingesetzt wird.

9. Verfahren oder Beschichtungszusammensetzung nach einem der Ansprüche 1 bis 8, dadurch gekennzeichnet, daß die Beschichtungszusammensetzung übliche Hilfs- und Zusatzmittel sowie ggf. Pigmente enthält.

10. Finish-Folie oder Endloskante, dadurch gekennzeichnet, daß sie nach einem der Verfahren nach Anspruch 1 und 3 bis 9 beschichtet worden ist.

11. Verwendung der Finish-Folien oder Endloskanten nach Anspruch 10 zur Verleimung mit Span- oder Hartfaserplatten.

## Claims

1. Process for coating finish foils and endless edges, in which
I) an aqueous coating composition is applied which contains, as a varnish component I,
A) 15 to 55% by weight, preferably 30 to 45% by weight, of one or more water-thinnable melamine resins,
B) 0 to 30% by weight, preferably 0 to 15% by weight, of one or more water-thinnable urea resins,
C) 5 to 55% by weight, preferably 20 to 40% by weight, of one or more polyols,
D) 0 to 15% by weight, preferably 3 to 10% by weight, of a self-crosslinking aqueous polyacrylate dispersion and
E) further components,
the total of the proportions by weight of the components A to E being always 100% by weight, and which coating composition contains, as a varnish component II, 0.5 to 30% by weight, relative to the total weight of the components A to E, of an acidic curing catalyst, the varnish components I and II preferably being mixed immediately before application, and
II) the resulting wet film is baked in for a period of 8 to 50 seconds at a temperature from 90 to 200°C characterized in that component I contains, as component E, 5 to 20% by weight, preferably 7 to 15% by weight, of one or more fillers of a mean particle size from 0.015 to 10 »m, a maximum particle size of ≦ 40 »m and a density of ≦ 2.9 g/cm³.

2. Aqueous coating composition, in particular for coating finish foils and endless edges, which contains, as a varnish component (I)
A) 15 to 55% by weight, preferably 30 to 45% by weight, of one or more water-thinnable melamine resins,
B) 0 to 30% by weight, preferably 0 to 15% by weight, of one or more water-thinnable urea resins,
C) 5 to 55% by weight, preferably 20 to 40% by weight, of one or more polyols,
D) 0 to 15% by weight, preferably 3 to 10% by weight, of a self-crosslinking aqueous polyacrylate dispersion and
E) further components,
the total of the proportions by weight of the components A to E being always 100% by weight, and, as a varnish component II, 0.5 to 30% by weight, relative to the total weight of components A to E, of an acidic curing catalyst, varnish components I and II preferably being mixed immediately before application characterized in that component I contains, as component E, 5 to 20% by weight, preferably 7 to 15% by weight, of one or more fillers of a mean particle size from 0.015 to 10 »m, a maximum particle size of ≦ 40 »m and a density of ≦ 2.9 g/cm³.

3. Process or coating composition according to Claim 1 or 2, characterized in that fillers of a mean particle size from 0.015 to 8 »m, a maximum particle size of ≦ 20 »m and a density of ≦ 2.8 g/cm³ are used as the component E.

4. Process or coating composition according to any of Claims 1 to 3, characterized in that platelet-shaped fillers are used as the component E.

5. Process or coating composition according to any of Claims 1 to 4, characterized in that types of talc, mica and/or kaolin are used as the component E.

6. Process or coating composition according to any of Claims 1 to 5, characterized in that water-thinnable, methanol-etherified melamine/formaldehyde resins are used as the component A.

7. Process or coating composition according to any of Claims 1 to 6, characterized in that the varnish component II contains, as a curing catalyst, p-toluenesulphonic acid or solutions of para-toluenesulphonic acid in acid-stable acrylate dispersions.

8. Process or coating composition according to any of Claims 1 to 7, characterized in that a mixture of a triol and a polyester polyol is used as the component C.

9. Process or coating composition according to any of Claims 1 to 8, characterized in that the coating composition contains conventional auxiliaries and additives as well as, if appropriate, pigments.

10. Finish foil or endless edge, characterized in that it has been coated by one of the processes according to Claims 1 and 3 to 9.

11. Use of a finish foil or endless edge according to Claim 10 for gluing to chipboard or hard fibreboard.

## Revendications

1. Procédé de revêtement de feuilles de finition et de bords continus, lors duquel
I) on applique une composition aqueuse de revêtement, qui en tant que composant de laque I contient
A) de 15 à 55 % en poids, de préférence de 30 à 45 % en poids d'une ou de plusieurs résines de mélamine diluables à l'eau,
B) de 0 à 30 % en poids, de préférence de 0 à 15 % en poids d'une ou de plusieurs résines d'urée, diluables à l'eau,
C) de 5 à 55 % en poids, de préférence de 20 à 40 % en poids d'un ou de plusieurs polyols,
D) de 0 à 15 % en poids, de préférence de 3 à 10 % en poids d'une dispersion aqueuse autoréticulante de polyacrylates et
E) d'autres composants,
la somme des proportions pondérales des composants A à E se montant dans chaque cas à 100 % en poids, et la composition de revêtement en tant que composant de laque II contenant, sur la base du poids de la somme des composants A à E, de 0,5 à 30 % en poids d'un catalyseur de durcissement acide, les composants de laque I et II étant de préférence mélangés immédiatement avant application et
II) le film humide résultant étant cuit à une température comprise entre 90 et 200°C pendant une période de 8 à 50 secondes,
caractérisé en ce que le composant de laque I en tant que composant E contient de 5 à 20 % en poids, de préférence de 7 à 15 % en poids d'une ou de plusieurs charges ayant une grandeur moyenne de particules de 0,015 à 10 »m, une grandeur maximale de particules de ≦ 40 »m et une densité de ≦ 2,9 g/cm³.

2. Composition de revêtement aqueuse, en particulier pour le revêtement de feuilles de finition et de bords continus, qui en tant que composant de laque (I) contient
A) de 15 à 55 % en poids, de préférence de 30 à 45 % en poids d'une ou de plusieurs résines de mélamine diluables à l'eau,
B) de 0 à 30 % en poids, de préférence de 0 à 15 % en poids d'une ou de plusieurs résines d'urée, diluables à l'eau,
C) de 5 à 55 % en poids, de préférence de 20 à 40 % en poids d'un ou de plusieurs polyols,
D) de 0 à 15 % en poids, de préférence de 3 à 10 % en poids d'une dispersion aqueuse autoréticulante de polyacrylates et
E) d'autres composants,
la somme des proportions pondérales des composants A à E se montant dans chaque cas à 100 % en poids, et la composition de revêtement en tant que composant de laque II contenant, sur la base du poids de la somme des composants A à E, de 0,5 à 30 % en poids d'un catalyseur de durcissement acide, les composants de laque I et II étant de préférence mélangés immédiatement avant application,
caractérisé en ce que le composant de laque I en tant que composant E contient de 5 à 20 % en poids, de préférence de 7 à 15 % en poids d'une ou de plusieurs charges ayant une grandeur moyenne de particules de 0,015 à 10 »m, une grandeur maximale de particules de ≦ 40 »m et une densité de ≦ 2,9 g/cm³.

3. Procédé ou composition de revêtement selon la revendication 1 ou 2, caractérisé en ce que l'on utilise, en tant que composant E des charges ayant une grandeur moyenne de particules de 0,015 à 8 »m, une grandeur maximale de particules de ≦ 20 »m et une densité de ≦ 2,8 g/cm³,.

4. Procédé ou composition de revêtement selon l'une quelconque des revendications 1 à 3, caractérisé en ce que l'on utilise en tant que composant E des charges lamellaires.

5. Procédé ou composition de revêtement selon l'une quelconque des revendications 1 à 4, caractérisé en ce que l'on utilise en tant que composant E des types de talc, de mica et/ou de kaolin.

6. Procédé ou composition de revêtement selon l'une quelconque des revendications 1 à 5, caractérisé en ce que l'on utilise en tant que composant A des résines mélamine-formaldéhyde, éthérées au méthanol, diluables à l'eau.

7. Procédé ou composition de revêtement selon l'une quelconque des revendications 1 à 6, caractérisé en ce que le composant de laque II contient en tant que catalyseur de durcissement de l'acide para-toluènesulfonique ou des solutions d'acide para-toluènesulfonique dans des dispersions d'acrylates stables aux acides.

8. Procédé ou composition de revêtement selon l'une quelconque des revendications 1 à 7, caractérisé en ce que l'on utilise en tant que composant C un mélange fait d'un triol et d'un polyesterpolyol.

9. Procédé ou composition de revêtement selon l'une quelconque des revendications 1 à 8, caractérisé en ce que la composition de revêtement contient des additifs et adjuvants habituels ainsi que, le cas échéant, des pigments.

10. Feuille de finition ou bord continu, caractérisé en ce qu'elle/il a été revêtu(e) conformément à l'un des procédés selon la revendication 1 et les revendications 3 à 9.

11. Utilisation des feuilles de finition ou des bords continus selon la revendication 10 pour collage avec des panneaux en bois reconstitué ou des panneaux durs stratifiés en fibres.
